# EUROPÄISCHE PATENTSCHRIFT

(11) **EP 0 868 956 B1**
(45) Veröffentlichungstag und Bekanntmachung des Hinweises auf die Patenterteilung: **03.09.2003**
(21) Anmeldenummer: 98890051.0
(22) Anmeldetag: 26.02.1998
(51) Int. Cl.: B22F 3/11

(54) **Verfahren zur Herstellung von Metallkörpern mit innerer Porosität**
Process for preparing metal articles with internal porosity
Procédé de fabrication d'articles métalliques à porosité interne

(30) Priorität: 28.02.1997 AT 34297
(43) Veröffentlichungstag der Anmeldung: 07.10.1998
(73) Patentinhaber: Böhler-Uddeholm Aktiengesellschaft, 1030 Wien (AT)
(72) Erfinder: Degischer, Peter H. Prof. Dr., A-5020 Salzburg (AT); Kriszt, Brigitte, Dr., A-8605 Kapfenberg (AT); Falahati, Ahmad, A-1100 Wien (AT)

(56) Entgegenhaltungen:
- EP-A- 0 460 392
- DE-A- 3 421 858
- LU-A- 40 361
- US-A- 3 382 067
- US-A- 3 758 291

## Beschreibung

Die Erfindung bezieht sich auf ein Verfahren zur Herstellung von Metallkörpern mit einer im wesentlichen homogen ausgebildeten inneren Porosität aus Metallpulvern und gasabspaltenden Treibmittelpulvern. Weiters umfaßt die Erfindung poröse, insbesondere nach obigem Verfahren hergestellte Metallkörper.

Für einen technischen Einsatz von metallischen Körpern, insbesondere beim Bau von Geräten, sind deren mechanische Eigenschaften und zumeist deren Gewicht von entscheidender Bedeutung. Oftmals, zum Beispiel in der Fahrzeug- und Luftfahrtindustrie, besteht der Wunsch nach Teilen, die eine hohe Biege-und/oder Torsionsfestigkeit, hohe Energieabsorption bei Verformung, geringe Wärmeleitfähigkeit und dergleichen bei geringst möglichem Komponentengewicht aufweisen. Um nun geringe Komponentengewichte im Geräte- und Anlagenbau zu erreichen, besteht einerseits die Möglichkeit, Leichtrnetalle zu verwenden, andererseits kann diesbezüglich ein Einsatz von Metallschaumkörpem besonders vorteilhaft sein.

Eine Herstellung von Metallschaumkörpern erfolgt bei Verwendung von zumeist Leichtmetallen und dergleichen Legierungen dadurch, daß flüssiges Metall geschäumt und erstarren gelassen wird. Derart gefertigte Körper können vielfach aus Gründen der Herstellbarkeit nur einfache geometrische Formen aufweisen und müssen durchwegs aufwendig weiterbearbeitet werden.

Um eine gewünschte Form eines Metallschaumkörpers zu erreichen, wird gemäß US-PS 2 979 392 vorgeschlagen, in eine Kokille eine feste Mischung aus Metallpulver und gasabspaltendem Pulver einzubringen und durch Wärmeeinwirkung den Metallpulverteil zu schmelzen, wobei sich das gasabspaltende Pulver zersetzt und das Gas im Metall unzusammenhängende geschlossene Zellräume bildet. Durch eine darauffolgende Abkühlung wird ein geformter Metallschaumkörper gebildet. Dieses Herstellungsverfahren hat jedoch den Nachteil, daß ein Aufschmelzen und Aufschäumen des flüssigen Metalles durch raschen, weitgehend ungehinderten Austritt des abgespaltenen Gases schwer kontrollierbar ist und nach dem Abkühlen oft im wesentlichen porenfreie Teile des Körpers vorliegen.

Durch die DE-OS 1 201 559 ist ein anderes Verfahren zur Herstellung von Schaumkörpern mit gleichmäßig über dem Querschnitt verteilten Poren bekannt geworden, bei welchem ein Gemisch eines zerkleinerten duktilen Metalles und eines bei erhöhter Temperatur, aber unterhalb der Schmelztemperatur des Metalles gasabgebenden Zusatzes stranggepreßt wird und diese verschweißte Mischung dann auf eine Temperatur oberhalb der Gasabgabetemperatur des Zusatzes, aber unterhalb des Schmelzpunktes des Metalles erhitzt wird. Dieses gegebenenfalls eine gleichmäßige Porosität des gebildeten Körpers erbringende Verfahren hat jedoch den Nachteil, daß nur hochduktile Metallpulver, die bereits durch ein Strangpressen verschweißbar sind, eingesetzt werden können.

Ein Verfahren zur Herstellung eines Körpers mit durchgehender Porosität, der als Schalldämpfer oder Filter verwendet werden kann, ist in der DE-A- 3421858 offenbart. Nach diesem Verfahren wird ein Pulver ohne jegliches Pressen gesintert, wobei ein Zusammenschmelzen der scharfen Kanten der Pulverkörner unterhalb des Schmelzpunktes des Pulverwerkstoffes erfolgt.

Ein Verfahren zur weitgehend kontinuierlichen Herstellung von Metallschaumkörpern ist aus der EP-0559097 A2 bekannt geworden, wobei ein Metall-Treibmittelpulver-Gemisch in einen Kanal eingeführt, unter Vorkompaktierung bei erhöhter Temperatur zu einer Matrize transportiert und durch diese hindurch ausgepreßt wird. Dieses, hauptsächlich für Aluminium verwendete Verfahren hat jedoch unter anderem die Probleme der Einhaltung der erforderlichen Herstellparamter sowie ein eines hohen maschinentechnischen Aufwandes.

Die DE-4 018 360 C1 offenbart ein weiteres Verfahren zur Herstellung poröser Metallkörper aus Leichtmetallen mittels Metallpulvers und mindestens eines Treibmittelpulvers. Ein Halbzeug wird dabei durch Heißkompaktieren der Pulvermischung bei einer Temperatur, bei der die Verbindung der Metallpulverteilchen überwiegend durch Diffusion erfolgt und bei einem Druck, der hoch genug ist, um die Zersetzung des Treibmittels zu verhindern, derart erstellt, daß die Metallteilchen sich in einer festen Verbindung untereinander befinden und einen gasdichten Abschluß für die Teilchen des Treibmittels darstellen. In der Folge wird durch Aufheizen des Halbzeuges auf eine Temperatur oberhalb der Zersetzungstemperatur des Treibmittels, vorzugweise im Temperaturbereich des Schmelzpunktes des verwendeten Metalles, der poröse Metallkörper gebildet. Dieses, zwar aufwendige Verfahren ist jedoch durchaus geeignet, einen Leichtmetallkörper mit hoher und gleichmäßiger Porosität herzustellen. Für Schwermetalle, insbesondere mit höheren Schmelzpunkten, weist jedoch das Aufschäumverfahren Nachteile und/oder Undurchführbarkeit auf, weil einerseits durch die geringe Oberflächenspannung von Schwermetallschmelzen ein Zusammenfluß der kleinen Gasbläschen gefördert wird und andererseits durch das hohe spezifische Gewicht des Metalles der Gasblasenauftrieb groß ist Im Zusammenhang mit obigem Dokument wird in der EP-A- 0460392 anhand eines Beispieles eine Herstellung eines aufschäumbaren Metallkörpers aus 70 Gew.-% Kupferpulver und 30 Gew.-% Aluminiumpulver dargelegt, wobei ein Heißkompaktieren der Pulvermischung bei einer Temperatur unterhalb des Bereiches von Solidus und Liquidus der Legierung vorgesehen war.

Zur Herstellung von Schaumköpem aus Schwermetall wird gemäß der US-PS- 3 336 134 im wesentlichen vorgeschlagen, eine Mischung aus schäumbaren Harz und Metallpulver, gegebenenfalls mit unterschiedlicher chemischer Zusammensetzung aufzuschäumen und den Schaumkörper zur Härtung auf eine Temperatur unterhalb der Zersetzungstemperatur des Harzes aufzuheizen. Durch weiteres Aufheizen über die Zersetzungstemperatur des Harzes, jedoch unter den Schmelzpunkt des niedrigst schmelzenden Metalles werden alle organischen Verbindungen entfernt bzw. ausgetragen und die Pulverteilchen unter Bildung eines gasdurchlässigen Schwermetall - Schaumkörpers zusammengesintert. Außer dem hohen Herstellungsaufwand und den möglichen Umweltbelastungen sind eine begrenzte Porosität und eine geringe Festigkeit des Körpers als Nachteile zu sehen.

Es ist nun Aufgabe der Erfindung, ein Verfahren zu schaffen, mit welchem Schwermetallkörper mit im wesentlichen homogen ausgebildeter innerer Porosität hergestellt werden können. Diese Aufgabe wird erfindungsgemäß dadurch gelöst, daß aus Ausgangsstoffen Pulver aus mindestens einem Schwermetall und/oder mindestens einer Schwermetalllegierung, aus mindestens einem gasbildendem und/oder gasabspaltenden Treibmittel sowie aus mindestens einem nichtmetallischen Reaktions-und/oder Legierungsmittel hergestellt und die Pulver zu einer homogenen Mischung verarbeitet werden, welche Pulvermischung unter allseitigem Druck gegebenenfalls in einem verschließbaren Behälter und/oder bei erhöhter Temperatur zu einem Rohling kompaktiert und dieser einer Wärmebehandlung unterworfen wird, welche Wärmebehandlung zumindest teilweise jeweils in einem Temperaturbereich zwischen Solidus- und Liquidustemperatur einer durch nichtmetallische Mittel gebildeten, niedriger schmelzenden Schwermetallphase an der Oberfläche der Pulverkörner, welche Phase eine metallische Verbindung bzw. ein Verschweißen der Metallteilchen bewirkt, sowie im Bereich der Reaktions- und/oder Zersetzungstemperatur des Treibmittels liegt, wobei bei einer gasbildenden und/oder einer volumsvergrößemden Reaktion durch das entstehende Treibgas die Bildung von Porosität im Metallkörper, der danach abgekühlt wird, erfolgt.

Die mit der Erfindung erreichten Vorteile sind im wesentlichen darin zu sehen, daß durch den Pulverkornaufbau und/oder die Pulverzusammenstellung nach einer intensiven Mischung ein Rohling herstellbar ist, welcher optimal die geforderten Voraussetzungen für eine Erstellung einer Verbindung der Metallteilchen untereinander, bei einem weitgehend gasdichten Einschluß der Treibmittelpartikel, bietet. Erfindungsgemäß ist dafür wichtig, daß die Oberflächenbereiche der Metallpulverteilchen bei einer Erwärmung eine Reaktion mit nichtmetallischen Mitteln derart gerichtet erfahren können, daß Inhomogenitäten entstehen, die niedriger schmelzende Phasen ausbilden. Durch eine Wärmebehandlung bei der Kompaktierung und/oder der Verarbeitung des Rohlings wird vorerst ein Temperatur- und Druckbereich gewählt, bei welchem die niedrig schmelzenden Phasen eine metallische Verbindung bzw. ein Verschweißen der Metallteilchen bewirken, wogegen die derart eingeschlossenen Treibmittelpulverkörner keine wesentliche Zersetzung oder Reaktion erfahren. Nach einer, durch eine weitere Wärmeeinwirkung verursachte Anhebung der Schmelztemperatur und der Materialfestigkeit der kornverbindenden Bereiche durch Diffusion erfolgt eine Erwärmung und/oder Druckminderung auf mindestens die Zersetzungs- und/oder Reaktionskriterien des Treibmittels, wobei das entstehende Gas eine Porenbildung im Rohling bewirkt. Weil die einzelnen Treibmittelkörner weitgehend im Metall eingeschmolzen bzw. eingeschweißt vorliegen, wird eine im wesentlichen homogen ausgebildete innere Porosität im Schwermetallkörper erstellt.

Eine besonders vorteilhafte Herstellungsweise und gleichmäßig gute mechanische Eigenschaften des porösen Metallkörpers im Vergleich mit dessen spezifischem Gewicht werden erreicht, wenn nach einer Anhebung der Schmelztemperatur der kornverbindenden Bereiche durch Diffusion eine Erwärmung und/oder Druckminderung auf die Zersetzungs-und/oder die Reaktionskriterien des Treibmittels erfolgt.

Wenn, wie weiters in günstiger Weise vorgesehen, die Ausgangstoffe zu Metallpulver mit einem mittleren Komdurchmesser von 11µm bis 400 µm und zu einem Treibmittelpulver sowie Reaktions-und/oder Legierungspulver mit einem mittleren Korndurchmesser von 1,1 bis 200 µm verarbeitet und die Pulver gemischt werden, werden besonders vorteilhafte Voraussetzungen für die Kompaktierung des Rohlinges und eine Bildung von homogener Porosität bei geringem spezifischem Gewicht des Metallkörpers erreicht.

Um ein gasdichtes Einlagern oder allseitiges Einschweißen der Treibmittelpartikel und gegebenenfalls der Reaktions- und/oder Legierungsmittel sicherzustellen sowie in der Folge eine gleichmäßig ausgebildete Porosität im Metallkörper zu erreichen, kann es weiters, wie gefunden wurde, günstig bzw. wichtig sein, wenn mindestens ein Schwermetall- und/oder mindestens ein Schwermetall-Legierungspulver mit einer über den Querschnitt der Pulverkörner inhomogenen chemischen Zusammensetzung hergestellt und/oder durch Legierungsmittel bei Temperatureinwirkung, vorzugsweise im Rohling , gebildet wird und derart eine niedriger schmelzende Dünnschicht an den Kornoberflächen entsteht, die nach einer zumindest teilweisen Verschweißung der Metallkömer bei weiterer Temperatureinwirkung durch Diffusionsausgleich eine Erhöhung der Solidus- und Liquidustemperatur erfährt. Pulver mit einer niedriger schmelzenden Dünnschicht an den Kornoberflächen sind beispielsweise durch Glühung in einem Reaktionsgasstrom herstellbar, wobei nach einem Kompaktieren zu einem Rohling durch eine Temperatureinwirkung ein zumindest teilweises Aufschmelzen der Oberflächenbereiche und ein Verschweißen der Pulverteilchen erfolgen kann. Es ist auch vorteilhaft möglich, Pulver mit weitgehend homogener chemischer Zusammensetzung über den Kornquerschnitt mittels Legierungs-und/oder Reaktionsmittel zu beschichten, dieses Mischgut zu kompaktieren und einer Glühung zu unterwerfen, wobei durch ein Eindiffundieren der Beschichtungselemente auflegierte, niedriger schmelzende Oberflächenbereiche gebildet und die Pulverkörner miteinander verbunden werden. So kann zum Beispiel ein im wesentlichen aus reinem Eisen mit einem Schmelzpunkt von 1500°C bestehendes Pulver durch ein Beimischen von bzw. ein Beschichten der Pulverkörner mit Kohlenstoff beim Erwärmen bzw. Glühen anfänglich Oberflächenbereiche mit einer bis auf etwa 1150 °C abgesenkten Schmelz-bzw. Solidustemperatur erhalten. Diffundieren sodann die Kohlenstoffatme in das Korninnere, so erfahren die Solidus- und Liquidustemperaturen der Legierung im Komoberflächenbereich eine Erhöhung.

Insbesondere im Hinblick auf eine möglichst gute Verteilung der Komponenten und folglich eine gleichmäßige Anordnung der Poren in einem rißfreien Metallkörper, ist es bevorzugt, wenn dem(den) Metallpulver(n) und dem(den) Treibmittelpulver(n) als Reaktions-und/oder Legierungsmittel ein nichtmetallisches Element oder eine dergleichen Verbindung, vorzugsweise Kohlenstoff, insbesondere Graphit, vor dem homogenisierenden Mischvorgang zugesetzt wird.

Es kann auch insbesondere bei legierten und hochlegierten Schwermetallen günstig sein, wenn im Bereich der Oberfläche der Schwermetallpulverkömer eine Schicht mit erhöhtem Stickstoffgehalt gebildet wird, wodurch bei einer Wärmebehandlung des Rohlings eine Verbindung derselben erfolgt, weil dabei letztlich eine hohe Festigkeit der Porenwände erreicht werden kann.

Wenn, wie weiters in vorteilhafter Weise erfindungsgemäß vorgesehen sein kann, als Treibmittel ein Kohlendioxid abspaltender Stoff, vorzugsweise zumindest ein Karbonat, insbesondere der Elemente aus der zweiten Gruppe des periodischen Systems oder eines Schwermetalles verwendet wird und das durch Temperatureinwirkung abgespaltene Gas ,gegebenenfalls durch Reaktion mit dem zugesetzten Kohlenstoff, eine Volumsvergrößerung erfährt, wird mit hochwirksamen Treibmitteln, gegebenenfalls bei geringen Treibmittelquantitäten, besonders günstig ausgebildete Porosität im Metallkörper erreicht.

Eine Volumsvergrößerung des von einem Treibmittel bei erhöhter Temperatur abgespaltenen Kohlendioxides wird durch eine Reaktion mit beigemischten Kohlenstoff unter Bildung von Kohlenmonoxid verursacht.

Alternativ kann auch als Treibmittelpulver zumindest ein Oxid, vorzugsweise ein Schwermetalloxid, insbesondere Eisenoxid, verwendet und mit mindestens einer derartigen Menge Kohlenstoff im Pulver verteilt werden, daß der Sauerstoffanteil des Oxides zu CO-Gas reagieren gelassen wird.

Ein im hohen Maße rißfreies Aufblähen des Rohlinges ist erreichbar, wenn die Aufheizgeschwindigkeit zu der Temperatur, bei welcher das Treibmittel Gas abspaltet, einen Wert aufweist, der größer ist als 1,05° C/s.

Wenn, wie weiters vorteilhaft vorgesehen ist, zumindest zwei Schwermetallpulver und/oder zumindest zwei Treibmittelpulver mit jeweils unterschiedlicher chemischer Zusammensetzung hergestellt und zur Bildung des Rohlings verwendet werden, können die Bedingungen für eine metallische Verbindung der Pulverpartikel zur Bildung von Metallkörpern mit besonderen mechanischen Eigenschaften und gleichmäßiger Kleinporosität optimiert werden.

Für eine Erstellung von Komponenten, insbesondere in der Fahrzeug-und Luftfahrtindustrie, kann es zur Ausformung von Teilen mit hoher Festigkeit und geringem Gewicht günstig sein, wenn der Metallkörper eine dichte Oberflächenschicht aufweist und insbesondere als Verbundkörper ausgebildet ist.

Die Erfindung umfaßt weiters einen mit einer im wesentlichen homogen ausgebildeten inneren Porosität, der zumindest 40 Vol.-% Porosität besitzt, aus mindestens einem Schwermetall und/oder mindestens einer Schwermetallegierung gebildet ist und Kohlenstoffgehalte von 0,05 bis 4,1 Gew.-% und/oder Stickstoffgehalte von 0,002 bis 0,3 Gew.-% aufweist. Durch die Kohlenstoff-und/oder Stickstoffgehalte im Schwermetall ist eine verbesserte verbindungstechnische bzw. schweißmetallurgische Güte der Verbindungsbereiche um die Poren sichergestellt.

Besonders günstige Eigenschaften des Metallkörpers sind erreichbar, wenn dieser im wesentlichen aus einer Eisenbasis-oder Nickelbasis- oder einer Kobaltbasislegierung, insbesondere mit jeweils Chromgehalten von größer als 1,6 Gew.-% oder Kupferbasislegierungen sowie anderen Schwermetallen gebildet ist und einen Schmelzpunkt von größer als 900°C aufweist.

Wenn der Metallkörper im wesentlichen aus zumindest einer intermetallischen Phase besteht, können vorteilhaft sogenannte Memory-Eigenschaften derartiger Werkstoffe genutzt werden.

Im folgenden wird die Erfindung anhand von lediglich Ausführungswege darstellenden Beispielen näher erläutert.

### Beispiel 1:

Für eine Versuchsreihe wurde mittels Verdüsungsprozesses Reineisenpulver mit einer mittleren Korngröße von ca. 40 um erzeugt. Unter Verwendung dieses Reineisenpulvers und vorgesehener Zusätze erfolgte eine Herstellung von vier unterschiedlich zusammengesetzen Rohlingen durch intensives Mischen und ein Kompaktieren bei einer erhöhten Temperatur von ca. 840°C, welche Rohlinge einer anschließenden Glühbehandlung zur Ausbildung von Porosität unterworfen wurden. Die Ergebnisse sind in der nachfolgenden Tabelle 1 zusammengefaßt.

**Tabelle 1**

| Versuch Nr. | Pulvermischung Rohling | Ergebnis |
|---|---|---|
| 1 | Fe+0,1% CaCO₃ | keine Porosität |
| 2 | Fe+0,15%SrCO₃ | keine Porosität |
| 3 | Fe+0,1% CaCO₃ +3%C | Niedrige Porosität |
| 4 | Fe+0,15%SrCO₃ +3%C | gleichmäßige Porosität |

Die in Tabelle 1 dargestellten Ergebnisse zeigen die Wirkungen von einerseits Treibmitteln mit verschieden hoher Dissoziationstemperatur (z.B. bei 1 atm.: CaCO₃ 900°C; SrCO₃:1289°C; BaCO₃: 1360°C) und andererseits des nichtmetallischen Reaktionsmittels Kohlenstoff gemäß einem gasvolumenvergrößernden Reaktionsablauf:

Das Treibgasvolumen kann weiter gesteigert werden, wenn die aus den Karbonaten durch Abspalten von Kohlensäure gebildeten Metalloxide, insbesondere Schwermetalloxide, bei Temperaturen zwischen 900 °C und 1250 ° C durch Kohlenstoff reduzierbar sind. Diese vorteilhaft bei Karbonaterzen wie Eisenkarbonaten mögliche Reaktion läuft prinzipiell gemäß folgender Gleichungen ab, wobei SMe Schwermetall bedeutet.

Als Treib- und Reaktionsmittel können auch, wie Versuche zeigten, Schwermetalloxide, zum Beispiel Eisenoxide, insbesondere lamellarer, also nicht amorpher Hämatit und Kohlenstoff verwendet werden, wobei eine Treibgasbildung nach der Formel abläuft:

Fe₂O₃ + 3C 2Fe + 3CO

Pulverzusätze aus lamellarem Hämatit und Graphit sind besonders vorteilhaft verwendbar, weil eine plättchenförmige Struktur dieser Partikel gute Misch- und Verteilungseigenschaften im Schwermetallpulver sowie verzögerte Reaktionen bewirken können.

### Beispiel 2:

Rostfreier Stahl vom Typ AISI 316 wurde nach einem Gasverdüsungsverfahren zu Pulver mit einem mittleren Korndurchmesser von 125µm verarbeitet. Bei einem Teil dieses Pulvers erfolgte ein Ansticken der Oberflächenzone der Pulverkörner. Sowohl das verdüste und nicht weiterbehandelte als auch das oberflächlich aufgestickte Pulver wurden jeweils teilweise mit 0,1 Gew.-% CaCO₃ und 0,15 Gew.-% SrCO₃ gemischt und bei erhöhter Temperatur zu Rohlingen kompaktiert. Bei einer anschließenden Glühbehandlung zur Ausformung von innerer Porosität waren die nachfolgend in Tab. 2 zusammengefaßten Ergebnisse erhalten worden:

**Tabelle 2**

| Versuchs-Nr. | Pulvermischung-Rohling | Ergebnis |
|---|---|---|
| A | 316+ 0,1%CaCO₃ | eine zentrale Aufblähung |
| B | 316+ 0,15%SrCO₃ | niedrige Porosität |
| C | 316/N+0,1%CaCO₃ | geringfügige Porosität |
| D | 316/N+1,5%SrCO₃ | Porosität gut |

Unter gleichen Herstellungs- und Untersuchungsbedingungen erfolgte eine Erprobung der Legierung AISI A 316 FM mit 0,13 Gew.-% Schwefel. Es konnte bei allen Proben offensichtlich durch den Schwefelgehalte eine im Vergleich wesentlich verbesserte Poren- bzw. Schaumbildung im Metallkörper festgestellt werden.

### Beispiel 3:

Rostfreier Stahl der Marke 304 L wurde mittels Inertgas- Verdüsungsverfahren hergestellt und jeweils Teile davon mit 0,1 Gew.-% CaCO₃, mit 0,15 Gew.-% SrCO₃ und mit 0,15 Gew.-% SrCO₃ + 0,4 Gew.-% C homogen gemischt und die Mischungen in jeweils zwei Blechbehältern abgefüllt, diese evakuiert und verschlossen. Eine Mischungsreihe wurde heißisostatisch bei einer Temperatur von 1100°C gepreßt, wonach anschließend in einer Induktionserwärmungsanlage eine Erwärmung der Rohlinge auf eine Temperatur im Bereich der Schmelztemperatur der Legierung zur Freisetzung des Treibgases mit anschließender Abkühlung erfolgte. Als Ergebnis konnnte eine Porosität der Metallkörper von über 62 Vol.-% festgestellt werden, wobei der Kohlenstoff eine deutlich die Porosität vergrößernde und die Legierung härtende Wirkung zeigte. Das Porenvolumen bzw. die Porengröße im Zentrum des Teiles war größer und sank zur Teiloberfläche hin ab.
Die zweite Mischungsreihe wurde in einer Heißisostatic-Presse kompaktiert und sodann in die Nähe des Schmelzpunktes der Legierung erwärmt. Nach einem Halten von 30 Min.der Rohlinge auf Temperatur erfolgten bei einer homogenen Temperaturverteilung über den Querschnitt eine Reduktion des isostatischen Druckes auf Normaldruck und damit eine Ausbildung einer Porosität im Metallkörper mit gleichzeitiger Kühlung desselben. Eine Untersuchung der erhaltenen Körper zeigte, daß diese ein spezifisches Gewicht von kleiner als 3,0g/cm³ aufwiesen und daß über den Querschnitt die Porosität weitgehend homogen bzw. mit im wesentlichen gleicher Porengröße vorlag, wobei wiederum die mit SrcO₃ als Treibmittel versetzten Teile die besten Ergebnisse brachten.

## Patentansprüche

1. Verfahren zur Herstellung von Metallkörpern mit einer im wesentlichen homogen ausgebildeten inneren Porosität, bei welchem aus Ausgangsstoffen Pulver aus mindestens einem Schwermetall und/oder mindestens einer Schwermetalllegierung, aus mindestens einem gasbildenden und/oder gasabspaltenden Treibmittel sowie aus mindestens einem nichtmetallischen Reaktions-und/oder Legierungsmittel hergestellt und die Pulver zu einer homogenen Mischung verarbeitet wenden, welche Pulvermischung unter allseitigem Druck, gegebenenfalls in einem verschließbaren Behälter, und/oder bei erhöhter Temperatur zu einem Rohling kompaktiert und dieser einer Wärmebehandlung unterworfen wird, welche Wärmebehandlung zumindest teilweise jeweils in einem Temperaturbereiche zwischen Solidus- und Liquidustemperatur einer durch nichtmetallische Mittel gebildeten, niedriger schmelzenden Schwermetallphase an der Oberfläche der Pulverkörner, welche Phase eine metallische Verbindung bzw. ein Verschweißen der Metallteilchen bewirkt, sowie im Bereich der Reaktions-und/oder Zersetzungstemperatur des Treibmittels liegt, wobei bei einer gasbildenden und/oder einer volumsvergrößernden Reaktion durch das entstehende Treibgas die Bildung von Porosität im Metallkörper, der danach abgekühlt wird, erfolgt.

2. Verfahren nach Anspruch 1, **dadurch gekennzeichnet, daß** nach einer Anhebung der Schmelztemperatur der kornverbindenden Bereiche durch Diffusion eine Erwärmung und/oder Druckminderung auf die Zersetzungs- und/oder die Reaktionskriterien des Treibmittels erfolgt.

3. Verfahren nach Anspruch 1 oder 2, **dadurch gekennzeichnet, daß** die Ausgangsstoffe zu Metallpulver mit einem mittleren Komdurchmesser von 11 um bis 400 um und zu einem Treibmittelpulver mit einem mittleren Komdurchmesser von 1,1 bis 200 µm verarbeitet und die Pulver gemischt werden.

4. Verfahren nach einem der Ansprüche 1 bis 3, **dadurch gekennzeichnet, daß** mindestens ein Schwermetall- und/oder mindestens ein Schwermetall-Legierungspulver mit einer über den Querschnitt der Pulverkömer inhomogenen chemischen Zusammensetzung hergestellt und/oder durch Legierungsmittel bei Temperatureinwirkung, vorzugsweise im Rohling gebildet wird und derart eine niedriger schmelzende Dünnschicht an den Kornoberflächen entsteht, die nach einer zumindest teilweisen Verschweißung der Metallkörner bei weiterer Temperatureinwirkung durch Diffusionsausgleich eine Erhöhung der Solidus-und Liquidustemperatur erfährt.

5. Verfahren nach einem der Ansprüche 1 bis 4, **dadurch gekennzeichnet, daß** dem(den) Metallpulver(n) und dem (den) Treibmittelpulver(n) als Reaktionsund/oder Legierungsmittel ein nichtmetallisches Element oder eine dergleichen Verbindung, vorzugsweise Kohlenstoff, insbesondere Graphit, vor dem homogenisierenden Mischvorgang zugesetzt wird.

6. Verfahren nach einem der Ansprüche 1 bis 5, **dadurch gekennzeichnet, daß** im Bereich der Oberfläche der Schwermetallpulverkörner eine Schicht mit erhöhtem Stickstoffgehalt gebildet wird, wodurch bei einer Wärmebehandlung des Rohlings eine Verbindung derselben erfolgt.

7. Verfahren nach einem der Ansprüche 1 bis 6, **dadurch gekennzeichnet, daß** als Treibmittel ein Kohlendioxid abspaltender Stoff, vorzugsweise zumindest ein Karbonat, insbesondere der Elemente aus der zweiten Gruppe des periodischen Systems oder eines Schwermetalles verwendet wird und das durch Temperatureinwirkung abgespaltene Gas gegebenenfalls durch die Reaktion mit dem zugesetzten Kohlenstoff eine Volumsvergrößerung erfährt.

8. Verfahren nach einem der Ansprüche 1 bis 7, **dadurch gekennzeichnet, daß** als Treibmittelpulver zumindest ein Oxid, vorzugsweise Schwermetalloxid, insbesondere Eisenoxid, verwendet wird und mit mindestens einer derartigen Menge Kohlenstoff im Pulvergemisch verteilt wird, daß der Sauerstoffanteil des Oxides zu CO-Gas reagieren gelassen wird.

9. Verfahren nach einem der Ansprüche 1 bis 8, **dadurch gekennzeichnet, daß** die Aufheizgeschwindigkeit zu der Temperatur, bei welcher das Treibmitel Gas abspaltet, einen Wert aufweist, der größer ist als 1,05° C/s.

10. Verfahren nach einem der Ansprüche 1 bis 9, **dadurch gekennzeichnet, daß** zumindest zwei Schwermetallpulver und/oder zumindest zwei Treibmittelpulver mit jeweils unterschiedlicher chemischer Zusammensetzung hergestellt und zur Bildung des Rohlings verwendet werden.

11. Verfahren nach einem der Ansprüche 1 bis 10, **dadurch gekennzeichnet, daß** der Metallkörper eine dichte Oberflächenschicht aufweist und insbesondere als Verbundkörper ausgebildet wird.

12. Metallkörper mit einer im wesentlichen homogen ausgebildeten inneren Porosität, **dadurch gekennzeichnet, daß** der Körper zumindest 40 Vol.-% Porosität besitzt, aus mindestens einem Schwermetall und/oder mindestens einer Schwermetall-Legierung gebildet ist und Kohlenstoffgehalte von 0,05 bis 4,1 Gew.-% und/oder Stickstoffgehalte von 0,002 bis 0,3 Gew.-% aufweist.

13. Metallkörper nach Anspruch 12, **dadurch gekennzeichnet, daß** dieser im wesentlichen aus einer Eisenbasis- oder einer Nickelbasis - oder einer Kobalt-Basislegierung, insbesondere mit jeweils Chromgehalten von größer als 1,6 Gew.-% oder Kupferbasislegierungen sowie anderen Schwermetallen gebildet ist und einen Schmelzpunkt von größer als 900°C aufweist.

14. Metallkörper nach Anspruch 12 oder 13, **dadurch gekennzeichnet, daß** dieser im wesentlichen aus zumindest einer intermetallischen Phase gebildet ist.

## Claims

1. A method of manufacturing metal bodies with substantially homogeneously formed internal porosity, in which powders comprising at least one heavy metal and/or at least one heavy-metal alloy, at least one gas-forming and/or gas-releasing expanding agent and at least one non-metallic reactant and/or alloying agent are prepared from starting materials, and the powders are processed to form a homogeneous mixture which, under universal pressure, optionally in a closable container, and/or at an elevated temperature, is compacted to form a blank which is subjected to heat treatment carried out at least in part within a temperature range between the solidus and liquidus temperature of a heavy-metal phase, formed by non-metallic agents and having a relatively low melting point, on the surface of the powder particles, this phase inducing metallic bonding or welding of the metal particles, and carried out within the reaction and/or decomposition temperature range of the expanding agent, wherein, in a gas-forming and/or volume-increasing reaction, the resulting propellant gas leads to the formation of porosity in the metal body, which is subsequently cooled.

2. A method according to claim 1, **characterised in that**, after raising the melting temperature of the particle-bonding regions by diffusion, heating and/or pressure reduction is carried out in accordance with the decomposition and/or reaction criteria of the expanding agent.

3. A method according to claim 1 or 2, **characterised in that** the starting materials are processed to form a metal powder with an average particle diameter of 11 µm to 400 µm and an expanding-agent powder with an average particle diameter of 1.1 µm to 200 µm and the powders are mixed together.

4. A method according to any one of claims 1 to 3, **characterised in that** at least one heavy-metal powder and/or at least one heavy-metal alloy powder with an inhomogeneous chemical composition over the cross-section of the powder particles is prepared and/or is formed by alloying agents by the action of temperature, preferably as a blank, and in this way a thin layer with a relatively low melting point is formed on the particle surfaces, this thin layer undergoing an increase in the solidus and liquidus temperature after at least partial welding of the metal particles by the further action of temperature by means of diffusion balancing.

5. A method according to any one of claims 1 to 4, **characterised in that** a non-metallic element or similar compound, preferably carbon, in particular graphite, is added as a reactant and/or alloying agent to the metal powder(s) and the expanding-agent powder(s) before the homogenising mixing process.

6. A method according to any one of claims 1 to 5, **characterised in that** a layer with an elevated nitrogen content is formed in the region of the surface of the heavy-metal powder particles, as a result of which, during heat treatment of the blank, bonding of the same takes place.

7. A method according to any one of claims 1 to 6, **characterised in that** a carbon dioxide-releasing substance, preferably at least one carbonate, in particular of the elements from the second group of the periodic system or of a heavy metal, is used as an expanding agent, and the gas released by the action of temperature undergoes a volume increase, optionally through reaction with the added carbon.

8. A method according to any one of claims 1 to 7, **characterised in that** at least one oxide, preferably a heavy-metal oxide, in particular iron oxide, is used as an expanding-agent powder and is distributed within the powder mixture with at least an amount of carbon such that the oxygen content of the oxide is reactable to form CO gas.

9. A method according to any one of claims 1 to 8, **characterised in that** the rate of heating to the temperature at which the expanding agent releases gas has a value greater than 1.05° C/s.

10. A method according to any one of claims 1 to 9, **characterised in that** at least two heavy-metal powders and/or at least two expanding-agent powders are prepared with different chemical compositions and are used to form the blank.

11. A method according to any one of claims 1 to 10, **characterised in that** the metal body has a dense surface layer and is formed in particular as a composite body.

12. A metal body with substantially homogeneously formed internal porosity, **characterised in that** the body has at least 40 vol.% porosity, is formed from at least one heavy metal and/or at least one heavy-metal alloy and has carbon contents of 0.05 to 4.1 wt.% and/or nitrogen contents of 0.002 to 0.3 wt.%.

13. A metal body according to claim 12, **characterised in that** it is substantially formed from an iron-based or a nickel-based or a cobalt-based alloy, in particular with chromium contents of more than 1.6 wt.%, or copper-based alloys and other heavy metals, and has a melting point higher than 900°C.

14. A metal body according to claim 12 or 13, **characterised in that** it is substantially formed from at least one intermetallic phase.

## Revendications

1. Procédé de production de corps métalliques à porosité interne rendue principalement homogène, dans lequel on produit à partir de matières premières une poudre formée d'au moins un métal lourd et/ou d'au moins un alliage de métal lourd, d'au moins un agent porogène générant et/ou libérant un gaz de même qu'au moins un élément non métallique de réaction et/ou d'alliage et la poudre est transformée en un mélange homogène, ce mélange en poudre est compacté en une ébauche sous pression agissant de tout côté, éventuellement dans un récipient pouvant être fermé et/ou à température élevée, et cette ébauche est soumise à un traitement thermique, la chaleur de ce traitement se situant au moins en partie dans une plage de température entre la température de solidus et de liquidus d'une phase de métal lourd de bas point de fusion formée par des éléments non métalliques à la surface des grains de poudre, cette phase créant une liaison métallique ou un soudage des particules de métal, ainsi que dans la plage de température de réaction et de décomposition de l'agent porogène, la formation de porosité dans le corps métallique, qui est ensuite refroidi, s'accomplissant sous l'effet du gaz porogène produit dans une réaction générant un gaz et/ou produisant une expansion en volume.

2. Procédé suivant la revendication 1, **caractérisé en ce qu'**un échauffement et/ou un abaissement de pression aux critères de décomposition et/ou de réaction de l'agent porogène s'effectuent par diffusion après une élévation de la température de fusion des zones de liaison des grains.

3. Procédé suivant la revendication 1 ou 2, **caractérisé en ce que** les matières premières sont transformées en une poudre métallique ayant un diamètre moyen des grains de 11 µm à 400 µm et en une poudre de porogène ayant un diamètre moyen des grains de 1,1 à 200 µm et les poudres sont mélangées.

4. Procédé suivant l'une des revendications 1 à 3, **caractérisé en ce qu'**au moins une poudre de méta lourd et/ou au moins une poudre d'un alliage de métal lourd de composition chimique non homogène sur la section transversale des grains de poudre sont produites et/ou sont formées par des éléments d'alliage sous l'action de la température, de préférence dans l'ébauche et il est ainsi formé aux surfaces des grains une couche mince de plus bas point de fusion qui subit par compensation de diffusion une élévation de la température de solidus et de liquidus après un soudage au moins partiel des grains de métal sous l'action prolongée de la chaleur.

5. Procédé suivant l'une des revendications 1 à 4, **caractérisé en ce qu'**on ajoute à la poudre ou aux poudres métalliques et à la poudre ou aux poudres de porogène, comme élément de réaction et/ou élément d'alliage, un élément non métallique ou un composé de même nature, de préférence du carbone, en particulier du graphite, avant le processus de mélange produisant l'homogénéisation.

6. Procédé suivant l'une des revendications 1 à 5, **caractérisé en ce qu'**une couche à teneur en azote élevée est formée dans la région de la surface des grains de poudre de métal lourd, ce qui a pour effet qu'une liaison de l'ébauche est produite lorsque cette dernière est soumise à un traitement à la chaleur.

7. Procédé suivant l'une des revendications 1 à 6, **caractérisé en ce qu'**on utilise comme porogène une matière libérant du dioxyde de carbone, de préférence au moins un carbonate, en particulier un carbonate des éléments du deuxième groupe du Système Périodique, ou d'un métal lourd, et le gaz libéré sous l'action de la chaleur subit une expansion en volume, le cas échéant, sous l'effet de la réaction avec le carbonate ajouté.

8. Procédé suivant l'une des revendications 1 à 7, **caractérisé en ce qu'**on utilise comme agent porogène en poudre au moins un oxyde, de préférence un oxyde de métal lourd, en particulier l'oxyde de fer, et on répartit dans le mélange en poudre au moins une quantité de carbone calculée de manière que la fraction d'oxygène de l'oxyde puisse réagir en formant du CO gazeux.

9. Procédé suivant l'une des revendications 1 à 8, **caractérisé en ce que** la vitesse de chauffage jusqu'à la température à laquelle le porogène libère du gaz ait une valeur qui soit supérieure à 1,05°C/s

10. Procédé suivant l'une des revendications 1 à 9, **caractérisé en ce que** l'on produit au moins deux poudres de métal lourd et/ou au moins deux poudres de porogène ayant chacune une composition chimique différente et on les utilise pour la formation de l'ébauche.

11. Procédé suivant l'une des revendications 1 à 10, **caractérisé en ce que** le corps métallique présente une couche superficielle dense et est réalisé en particulier comme corps composite.

12. Corps métallique de porosité interne rendue principalement homogène, **caractérisé en ce qu'**il possède une porosité d'au moins 40 % en volume, il est formé d'au moins un métal lourd et/ou d'au moins un alliage de métal lourd et il présente des teneurs en carbone de 0,05 à 4,1 % en poids et/ou des teneurs en azote de 0,002 à 0,3 % en poids.

13. Corps métallique suivant la revendication 12, **caractérisé en ce qu'**il est formé principalement à partir d'un alliage à base de fer ou à base de nickel ou à base de cobalt, chacun ayant en particulier des teneurs en chrome supérieures à 1,6 % en poids, ou d'alliages à base de cuivre, ainsi que d'autres métaux lourds et il présente un point de fusion supérieur à 900°C.

14. Corps métallique suivant la revendication 12 ou 13, **caractérisé en ce qu'**il est principalement formé d'au moins une phase intermétallique.
